# EUROPÄISCHE PATENTSCHRIFT

(11) **EP 2 260 124 B1**
(45) Veröffentlichungstag und Bekanntmachung des Hinweises auf die Patenterteilung: **12.07.2017**
(21) Anmeldenummer: 09724561.7
(22) Anmeldetag: 25.03.2009
(51) Int. Cl.: C25B 1/26, C25B 11/04

(54) **ELEKTROLYSEZELLE ZUR CHLORWASSERSTOFFELEKTROLYSE**
ELECTROLYSIS CELL FOR HYDROGEN CHLORIDE ELECTROLYSIS
CELLULE D'ÉLECTROLYSE POUR L'ÉLECTROLYSE DE CHLORURE D'HYDROGÈNE

(30) Priorität: 27.03.2008 DE 102008015901
(43) Veröffentlichungstag der Anmeldung: 15.12.2010
(73) Patentinhaber: Covestro Deutschland AG, 51373 Leverkusen (DE)
(72) Erfinder: WOLF, Aurel, 42489 Wülfrath (DE); MLECZKO, Leslaw, 41542 Dormagen (DE); ASSMANN, Jens, 40723 Hilden (DE); KINTRUP, Jürgen, 51373 Leverkusen (DE); WEBER, Rainer, 51519 Odenthal (DE); MICHELE, Volker, 51065 Köln (DE)
(74) Vertreter: Levpat
(86) Internationale Anmeldenummer: PCT/EP2009/002163
(87) Internationale Veröffentlichungsnummer: WO 2009/118162

(56) Entgegenhaltungen:
- WO-A-2005/035841
- DATABASE WPI Week 200553 Thomson Scientific, London, GB; AN 2005-522521 XP002536224 & WO 2005/063393 A (KANSAI TECHNOLOGY LICENSING ORG CO LTD) 14. Juli 2005 (2005-07-14)

## Beschreibung

Die Erfindung betrifft eine Vorrichtung zur Chlorwasserstoffelektrolyse umfassend eine Sauerstoff verbrauchende Gasdiffusionselektrode auf Basis von Stickstoff-dotierten Kohlenstoffnanoröhrchen (**NCNT**).

In der chemischen Industrie fallen erhebliche Mengen an wässrigen Chlorwasserstofflösungen an. Dies gilt insbesondere bei der Produktion von aromatischen und aliphatischen Isocyanaten. Das Recycling von Chlor aus den Chlorwasserstoff enthaltenden Lösungen erfolgt industriell zumeist durch eine Chlorwasserstoffelektrolyse. Zur Senkung der Energiekosten werden auf der KathodenSeite z.B. Sauerstoff verbrauchende Gasdiffusionselektroden eingesetzt.

Solche Sauerstoff verbrauchenden Gasdiffusionselektroden verwenden häufig Katalysatoren, um die notwendige Zellspannung herabzusetzen. Diese Katalysatoren umfassen in vielen Fällen Edelmetalle, Edelmetallsalze oder Edelmetallverbindungen, wie etwa Platin oder Rhodium, so dass die Katalysatoren im Allgemeinen sehr kostenintensiv sind.

In US 6,149,782 wird ein Katalysator umfassend Rhodiumsulfid (RhSₓ) offenbart mit dem Sauerstoff reduziert werden kann. Der Katalysator wird auf ein leitfähiges Netz gegebenenfalls zusammen mit einem Binder aufgebracht und bildet so eine Elektrode die zur Reduktion von Sauerstoff unter Anlegen einer Spannung geeignet ist. Rhodium ist ein seltenes und damit teures Material, so dass einem Einsatz der offenbarten Elektroden die gleichen wirtschaftlichen Nachteile entgegenstehen, wie jenen die auf anderen Edelmetallen basieren. Ein weiterer Nachteil der Rhodiumsulfid basierten Elektroden besteht in ihrer Eigenschaft auf der Kathodenseite, dass bei hohen Stromdichten die Selektivität für die Sauerstoffreduktion abnimmt und Wasserstoff als Nebenprodukt gebildet werden kann. Dadurch ist die technisch erzielbare Stromdichte, bei der die Sauerstoffreduktion an der Elektrode noch sicher betrieben werden kann, begrenzt.

In US 7,074,306 wird jener Nachteil durch die Verwendung von Platin zum Rhodiumsulfid aufgehoben. Hierdurch wird offenbarungsgemäß die Anreicherung von Wasserstoff im O₂-Gasstrom selbst bei hohen Stromdichten verhindert. Wirtschaftlich ist eine solche Elektrode jedoch mindestens genauso nachteilig, wie die zuvor genannte, da die Kombination von Rhodium und Platin den Preis der Elektrode weiter erhöht.

In US 2006/0249380 werden weitere geeignete Stoffe offenbart, die als Katalysatormaterialien im Zusammenhang mit der Elektrolyse wässriger Chlorwasserstofflösungen Anwendung finden können. Neben den oben genannten Edelmetallen, Rhodium und Platin, werden auch Iridium, Rhenium, Ruthenium und Palladium, deren Sulfide und Oxide, sowie Mischphasen insbesondere mit Molybdän und/oder Selen als mögliche katalytisch aktive Materialien offenbart. Eine Materialkombination, deren katalytischer Effekt nicht auf Edel- oder Übergangsmetalle zurückgreift wird nicht offenbart.

Die Verwendung solcher Edelmetallkatalysatoren ist außerdem nachteilig, weil beim Betrieb von Elektroden im Zusammenhang mit der Chlorwasserstoffelektrolyse ein Kontakt des Katalysators mit Chlor und/oder Salzsäure auch auf der Kathodenseite nicht sicher verhindert werden kann und die genannten Materialien bei Kontakt mit Chlor und/oder Salzsäure Salze bilden, die aus dem Elektrodenmaterial ausgewaschen werden können. Somit kann sich die Leistungsfähigkeit der Elektroden mit der Betriebsdauer verschlechtern und die Lebensdauer der Elektroden ist aufgrund des Verbrauchs an Katalysatormaterial begrenzt.

In WO 2005/035841 wird ein Verfahren zur Herstellung von Stickstoff-dotierten Kohlenstoffnanoröhrchen auf einer leitfähigen Oberfläche offenbart, bei dem aus einer Gasphase die Stickstoff-dotierten Kohlenstoffnanoröhrchen direkt abgeschieden werden. Hieraus resultieren Elektroden, die zur Sauerstoffreduktion in Batterien oder Brennstoffzellen verwendet werden können. Die offenbarten Stickstoff-dotierten Kohlenstoffnanoröhrchen umgehen die Notwendigkeit der Verwendung teurer Edel- oder Übergangsmetalle als Katalysatoren.

Durch die direkte Abscheidung der Stickstoff-dotierten Koblenstoffnanoröhrchen auf der Oberfläche des leitfähigen Materials ist eine Variation der Schichtdicke des abgeschiedenen Materials nur in geringem Maße möglich. Es ist mit einer geringen Schichtdicke der abgeschiedenen Stickstoffdotierten Kohlenstoffnanoröhrchen zu rechnen. Im Zusammenhang mit der Chlorwasserstoffelektrolyse ist dem Fachmann allgemein bekannt, dass ein gewisser Schlupf des Chlors durch die Membran von der Anoden- zur Kathodenseite vielfach nicht verhindert werden kann. Dieses Chlor wird kathodenseitig in der Regel wieder zum Chlorid reduziert. Zu dünne elektrokatalytisch aktive Schichten, wie Sie nach der Offenbarung der WO 2005/035841 erhalten werden, sind aber für die Verwendung in diesem technischen Gebiet unvorteilhaft, weil mit einem korrosivem Angriff auf das unter der katalytischen Schicht liegende Material zu rechnen ist. Weiterhin können in einer dünnen Katalysatorschicht nicht ausreichend aktive Zentren für die gewünschte Reaktion bereitgestellt werden, so dass ein technisch sinnvoller Betrieb bei hoher Stromdichte nicht möglich ist. Weiterhin offenbart WO 2005/035841 keine geeignete Verschaltung mit einer Gegenelektrode (Anode), die im Zusammenhang mit der Chlorwasserstoffelektrolyse verwendbar wäre.

Es besteht also die Aufgabe eine Vorrichtung zur Chlorwasserstoffelektrolyse umfassend eine Sauerstoff verbrauchende Gasdiffusionselektrode bereit zu stellen, die auf die Verwendung teurer Edel- und/oder Übergangsmetalle weitgehend oder vollständig verzichtet und die katalytische Materialien umfasst, die nicht im Verlaufe des Betriebs verbraucht oder inaktiviert werden, sowie gegenüber bekannten Materialien eine erhöhte Selektivität für die Sauerstoffreduktion an der Elektrode aufweisen.

Es wurde überraschend gefunden, dass eine Vorrichtung zur Chlorwasserstoffelektrolyse dadurch gekennzeichnet, dass Sie einen Elektrodenraum (**A**) mit einer Elektrode (**1**) mit einen Kern (**1a**) auf dem eine Schicht (**1b**) mindestens umfassend einen Anteil Stickstoff-dotierter Kohlenstoffnanoröhrchen (**NCNT**) aufgebracht ist und einen weiteren Elektrodenraum (**B**) mit einer Elektrode (**2**) umfasst, wobei Elektrodenraum (**A**) und Elektrodenraum (**B**) durch eine Membran (**M**) getrennt sind und die Elektroden (**1** und **2**) über eine Stromversorgung (**S**) elektrisch leitend mit einander verbunden sind, diese Aufgabe lösen kann.

Gegenstand der Erfindung ist insbesondere eine Vorrichtung zur Elektrolyse von Chlorwasserstoffgas oder Chlorwasserstoff enthaltenden Lösungen, insbesondere zur Salzsäureelektrolyse mit einer HCl-Konzentration im Bereich von 10 bis 25 Gew.-%, mit einem Elektrodenraum **A** mit einer Kathode (**1**) und einen weiteren Elektrodenraum (**B**) mit einer Anode (**2**), wobei Elektrodenraum (**A**) und Elektrodenraum (**B**) durch eine ionenleitende Membran (**M**) getrennt sind und die Elektroden elektrisch leitend mit einer Stromversorgung (**S**) verbunden sind, dadurch gekennzeichnet, dass die Kathode (**1**) einen elektrisch leitenden Kern (**1a**) aufweist, auf dem eine Schicht (**1b**) mindestens umfassend einen Anteil Stickstoff-dotierter Kohlenstoffnanoröhrchen und mindestens ein perfluoriertes Polymer, sowie gegebenenfalls eine weitere Schicht (**1c**) zwischen Kern (**1a**) und Schicht (**1b**), aufgebracht ist, wobei die Stickstoff-dotierten Kohlenstoffnanoröhrchen funktionelle Gruppen haben, die Stickstoff enthalten.

Die erfindungsgemäß eingesetzten Kohlenstoffnanoröhrchen, die funktionelle Gruppen haben, welche Stickstoff enthalten, werden auch kurz als Stickstoff-dotierte Kohlenstoffnanoröhrchen bezeichnet.

Eine bevorzugte Ausführung der Vorrichtung ist dadurch gekennzeichnet, dass Elektrodenraum (**A**) (Kathodenraum) mit einer Zuleitung (**3**) für eine wässrige und Sauerstoffgas enthaltende Elektrolytlösung oder für Luft oder Sauerstoff enthaltende Gase versehen ist.

Der Elektrodenraum (**B**) ist bevorzugt mit einer Zuleitung (**4**) für Salzsäure oder Chlorwasserstoff enthaltendes Gas versehen.

Eine besonders bevorzugte Ausführungsform der Vorrichtung ist dadurch gekennzeichnet, dass die Stickstoff-dotierten Kohlenstoffnanoröhrchen hergestellt sind nach folgendem Verfahren:
a. Fällen von mindestens einem Metall (**M**) aus einer Lösung eines Metallsalzes (**MS**) des mindestens einen Metalls (**M**) in einem Lösungsmittel (**L**), erhaltend eine Metalle (**M**) enthaltende Feststoff-Suspension (**S**),
b. Abtrennen und gegebenenfalls Nachbehandeln des Feststoffes (**F**) aus der Suspension (**S**), erhaltend einen Metallkatalysator (**K**),
c. Einleiten des Metallkatalysators (**K**) in eine Wirbelschicht,
d. Reaktion mindestens einer Stickstoff enthaltenden Kohlenstoffverbindung als Edukt (**E1**), oder von mindestens zwei Edukten (**E2**, **E2**'), wobei mindestens ein Edukt eine Kohlenstoffverbindung umfasst und mindestens ein Edukt eine Stickstoffverbindung umfasst, in der Wirbelschicht an dem Metallkatalysator (**K**), bei erhöhter Temperatur, insbesondere mindestens 300°C, in Gegenwart von Wasserstoffgas oder Wasserstoff enthaltenden Verbindungen unter Bildung von Stickstoff-dotierte Kohlenstoffnanoröhrchen (**NCNT**),
e. Austrag der Stickstoff-dotierten Kohlenstoffnanoröhrchen (NCNT) aus der Wirbelschicht.

Ein solches Verfahren ist auch beschrieben in der nachveröffentlichten deutschen Patentanmeldung DE 10 2007 062421. Der Katalysator für die Herstellung der mit Stickstoff-dotierten Kohlenstoffnanoröhrchen basiert auf Mangan, Cobalt, Al₂O₃ und MgO, wobei Mn in einem Massenanteil von 2 bis 65 % vorliegt und Co in einem Massenanteil von 2 bis 80 % vorliegt, Al₂O₃ in einem Massenanteil von 5 bis 75 % vorliegt und MgO in einem Massenanteil von 5 bis 70 % vorliegt.

Eine bevorzugte Form der Vorrichtung ist dadurch gekennzeichnet, dass die Kathode (**1**) mit einem Stromverteiler elektrisch verbunden ist, der aus einem oder mehreren Materialien ausgewählt aus der Liste bestehend aus Kupfer, Graphit, Titan, edelmetall-enhaltenden Titanlegierung, insbesondere TiPd, und den Ni Legierungen Hastelloy und Incolloy aufgebaut ist.

Die Schicht (**1b**) umfasst in eine besonders bevorzugten Ausführung der Vorrichtung ein Bindemittel, insbesondere ein Bindemittel auf Basis fluor-haltiger Polymere, bevorzugt PTFE.

Ganz besonders bevorzugt ist eine Vorrichtung, dadurch gekennzeichnet, dass die Schicht (**1b**) einen Anteil von mindestens 10 Gew.-% Stickstoff-dotierte Kohlenstoffnanoröhrchen umfasst., bevorzugt mindestens 20 Gew.-% besonders bevorzugt mindestens 40 Gew.-%, ganz besonders bevorzugt mindestens 60 Gew.-%.

Die Stickstoff-dotierten Kohlenstoffuanoröhrchen enthalten vorzugsweise einen Anteil Stickstoff von mindestens 1 Gew.-%, bevorzugt mindestens 3 Gew.-%, besonders bevorzugt mindestens 5 Gew.-%.

Die Schichtdicke der Schicht (**1b**) beträgt bevorzugt höchstens 200 µm, bevorzugt 1 µm bis 150 µm, besonders bevorzugt 10 µm bis 100 µm.

Die ionenleitende Membran (**M**) ist bevorzugt eine Polymermembran, besonders bevorzugt basiert die Polymermembran auf polymeren Perfluorsulfonsäuren.

In einer besonderen Variante der Vorrichtung haben die ionenleitende Membran (**M**) und die Schicht (**1b**) der Kathode (**1**) direkten Kontakt.

In einer anderen besonderen Variante der Vorrichtung befindet sich zwischen Kern (**1a**) und Schicht (**1b**) eine Gasdiffusionsschicht (**1c**) als weitere Schicht besonders bevorzugt umfasst die weitere Schicht (**1c**) mindestens ein elektrisch leitfähiges Material, insbesondere Graphit, und ein hydrophobes Material, insbesondere PTFE.

Gegenstand der Erfindung ist auch ein Verfahren zur Chlorwasserstoff-Elektrolyse durchgeführt in einer erfindungsgemäßen Vorrichtung.

Elektrodenraum (**A**) kann mit einer Elektrolytlösung umfassend gelösten Sauerstoff oder mit Gas gefüllt werden. Bevorzugt wird Elektrodenraum (**A**) mit sauerstoffhaltigem Gas gefüllt. Besonders bevorzugt wird dem Elektrodenraum (**A**) reiner Sauerstoff oder Sauerstoff-Luft-Mischungen zugeführt.

Im Elektrodenraum (**B**) befindet sich üblicherweise eine Elektrolytlösung umfassend Chlorwasserstoff oder ein Gas umfassend Chlorwasserstoff.

Elektrolytlösungen bezeichnen im Zusammenhang mit der vorliegenden Erfindung alle Lösungen, deren Lösungsmittel Wasser ist und die mindestens weitere Ionen als H⁺, H₃O⁺ und OH- umfassen. Kennzeichnend für diese ist hierdurch eine höhere spezifische Leitfähigkeit als jene von reinem Wasser. Als nicht abschließende Beispiele dienen wässrige Lösungen von NaCl, MgCl₂, aber auch Säuren, die in Wasser löslich oder mit diesem mischbar sind, wie z.B. H₂SO₄, HCl etc.

Der erfindungsgemäße Kern (**1a**) der Kathode (**1**) wird üblicherweise in Form eines Stabes, einer Platte, eines Netzes, Gitters, Vlieses oder eines Gewebes verwendet.

Wird der Kern (**1a**) der Kathode (**1**) in Form eines Stabes oder einer Platte verwendet, so kann der Kern (**1a**) porös oder nicht porös sein.

Bevorzugt hat der Kern (**1a**) der Kathode (**1**) die Form eines Netzes, Gitters, Vlieses oder Gewebes.

Der erfindungsgemäße Kern (**1a**) der Kathode (**1**), ist üblicherweise aus einem elektrisch leitfähigen Material, das bevorzugt chemisch stabil gegenüber den Elektrolytlösungen umfassend Chlorwasserstoff ist.

Als chemisch stabil wird im Zusammenhang mit der vorliegenden Erfindung ein Material bezeichnet, dass unter den Betriebsbedingungen der Vorrichtung keine chemische Reaktion mit dem sie umgebenden Elektrolytlösungen umfassend Chlorwasserstoff eingeht.

Bevorzugte elektrisch leitfähige, chemisch stabile Materialien sind Ruß, Graphit oder beschichtete Metalle. Als Metalle können beispielsweise Titan oder Titanlegierungen, oder die Sondermetalllegierungen, die unter den Namen Hastelloy und Incolloy dem Fachmann allgemein bekannt sind, eingesetzt werden.

Besonders bevorzugt für den Kern (**1a**) der Kathode (**1**) sind Materialen ausgewählt aus der Liste Graphit, Titan, Titanlegierung, oder die Sondermetalllegierungen Hastelloy und Incolloy.

In einer bevorzugten Weiterentwicklung der Erfindung kann der Kern (**1a**) der Kathode (**1**) auch ein beschichteter Kern (**1a**') sein. Mögliche beschichtete Kerne (**1a**') umfassen den zuvor beschriebenen Kern (**1a**) und eine Beschichtung aus einem leitfähigen Übergangsmetalloxid oder Übergangsmetallmischoxid aus Übergangsmetallen mit den Ordnungszahlen von 21 bis 30 und/oder aus Übergangsmetallen mit den Ordnungszahlen von 39 bis 48 und/oder aus Übergangsmetallen der Ordnungszahlen 57 bis 80. Bevorzugt aus den Übergangsmetallen Iridium und/oder Ruthenium und/oder Titan.

Die erfindungsgemäße Schicht (**1b**) ist üblicherweise zwischen 10 µm und 3 mm dick. Bevorzugt ist die Schicht (**1b**) zwischen 30 µm und 1 mm dick.

Die erfindungsgemäße Schicht (**1b**) umfasst neben dem Anteil Stickstoff-dotierter Kohlenstoffnanoröhrchen (**NCNT**) noch einen Anteil Binder, sowie gegebenenfalls einen Anteil mindestens eines Metalls. Der Binder ist ein perfluoriertes Polymer wie Polytetrafluorethylen. Bevorzugt werden protonenleitende Polymere wie polymere Perfluorsulfonsäuren, beispielsweise das von der Firma DuPont vertriebene Polymer Nafion eingesetzt.

Die Stickstoff-dotierten Kohlenstoffnanoröhrchen (**NCNT**) können als solche, oder auf einem Träger in der Schicht vorhanden sein. Sollten die Stickstoff-dotierten Kohlenstoffnanoröhrchen (**NCNT**) auf Trägern eingesetzt werden, sind Träger mit hoher spezifischer Oberfläche wie bspw. kleinteiliges Graphit, Aktivkohle, Ruß usw. bevorzugt.

Der Anteil der Stickstoff-dotierten Kohlenstoffnanoröhrchen (**NCNT**) in der Schicht (**1b**) der Kathode (**1**) beträgt üblicherweise mindestens 20 Gew.-%. Bevorzugt ist ein Anteil von mindestens 40 Gew.-%, besonders bevorzugt von mindestens 50 Gew.-%.

Erfindungsgemäße Stickstoff-dotierte Kohlenstoffnanoröhrchen sind üblicherweise Kohlenstoffnanoröhrchen, die mindestens einen Anteil von 1 Gew-% Stickstoff umfassen. Bevorzugt umfassen die Stickstoff-dotierte Kohlenstoffnanoröhrchen mindestens 3 Gew-% Stickstoff; besonders bevorzugt mindestens 5 Gew-% Stickstoff.

Ein niedriger Anteil Stickstoff führt dazu, dass das Elektrodenpotential größer wird, womit der Betrieb der Vorrichtung mehr elektrische Leistung benötigt. Mehr Leistung ist wiederum wirtschaftlich nachteilig.

Umfasst die Schicht (**1b**) einen Anteil mindestens eines Metalls, so ist das Metall üblicherweise eines der Metalle ausgewählt aus der Liste Rhodium, Platin, Iridum, Rhenium, Ruthenium und Palladium, deren Sulfide und Oxide, sowie Mischphasen insbesondere mit Molybdän und/oder Selen. Bevorzugt ist eine Verbindung aus Ruthenium und Selen, besonders bevorzugt RhodiumSulfid (Rhl7S 15).

Die erfindungsgemäße Anode (**2**) kann aus Titan oder Titanlegierungen, beispielsweise Titan-Palladium bestehen und kann beschichtet sein. Ist die Anode (**2**) beschichtet, so ist sie bevorzugt mit einem Mischoxid umfassend eins oder mehrerer der Metalle Ruthenium, Iridium und Titan beschichtet. Besonders bevorzugt ist eine Beschichtung umfassend ein Mischoxid aus Rutheniumoxid und Titanoxid oder ein Gemisch aus Rutheniumoxid, Iridiumoxid und Titanoxid.

Die erfindungsgemäße Anode (**2**) kann auch aus Graphit und anderen Kohlenstoffmaterialien wie Diamant bestehen. Bevorzugt sind Graphitelektroden, Stickstoff-freie und Stickstoff-dotierte Kohlenstoffnanoröhrchen, Bor-dotierter Diamant und besonders bevorzugt die vorgenannten Materialien nach Oxidation, beispielsweise in Salpetersäure, oder nach Aktivierung in alkalischer Lösung bei Temperaturen oberhalb von 30°C.

Die erfindungsgemäße Anode (**2**) wird üblicherweise in Form eines Stabes, einer Platte oder eines Netzes oder Gitters verwendet. Wird die Anode (**2**) in Form eines Stabes oder einer Platte verwendet, so kann die Anode (**2**) porös oder nicht porös sein. Bevorzugt werden Anoden (**2**) in Form eines Netzes oder Gitters. Besonders bevorzugt sind poröse Graphitelektroden.

Die erfindungsgemäße ionenleitende Membran (**M**) umfasst üblicherweise eine Polymermembran. Bevorzugte Polymermembranen sind alle Polymermembranen, die der Fachmann unter dem Oberbegriff der Kationenaustauschermembran allgemein kennt. Bevorzugte Membranen umfassen polymere Perfluorsulfonsäuren. Die Membranen (**M**) können auch Verstärkungsgewebe aus anderen chemisch stabilen Materialien, bevorzugt fluorierte Polymere und besonders bevorzugt Polytetrafluorethylen umfassen.

Die Dicke der ionenleitenden Membran (**M**) beträgt üblicherweise weniger als 1 mm. Bevorzugt ist die Dicke der Membran (**M**) kleiner als 500 µm, besonders bevorzugt kleiner 400 µm, ganz besonders bevorzugt kleiner 250 µm.

Die geringen Dicken der ionenleitenden Membran sind besonders vorteilhaft, weil hierdurch die notwendige Zellspannung in der Vorrichtung geringer gewählt werden kann, da der elektrische Widerstand verringert wird. Üblicherweise geht eine Verringerung der Membrandicke mit einer Zunahme des Schlupfes an Chlor durch die ionenleitende Membran einher, wodurch die hinter der ionenleitenden Membran befindliche Kathode (**1**) mit Chlor belastet wird. Dies könnte zur Korrosion der Kathode führen. Da die erfindungsgemäße Vorrichtung aber eine Schicht (**1b**) umfassend **NCNT** umfasst, die gegenüber Chlor chemisch stabil sind, kann ein Schlupf von Chlor bei geringerer Zellspannung toleriert werden.

Die Stromversorgung (**S**), wird üblicherweise so betrieben, dass Kathode (**1**) die Kathode bildet und Anode (**2**) die Anode bildet.

Hierdurch bildet sich im Elektrodenraum (**B**) Chlor, während im Elektrodenraum (**A**) Sauerstoff zu Wasser reduziert wird.

In einer bevorzugten Weiterentwicklung der erfindungsgemäßen Vorrichtung ist die ionenleitende Membran (**M**) auf die Schicht umfassend die Stickstoff-dotierten Kohlenstoffnanoröhrchen (**1b**) der Kathode (**1**) direkt aufgebracht.

Diese Weiterentwicklung ist besonders vorteilhaft, weil hierdurch eine integrierte Kathode dargestellt werden kann, die den Weg für den Protonentransport deutlich verringert. Damit ist der Umsatz an der Kathode besonders effizient.

In einer besonders bevorzugten Weiterentwicklung der vorliegenden Erfindung wird zwischen die Schicht umfassend die Stickstoff-dotierten Kohlenstoffnanoröhrchen (**1b**) und den Kern (**1a**) der Kathode (**1**) eine weitere Schicht (**1c**) eingebracht und die ionenleitende Membran (**M**) auf die Schicht umfassend die Stickstoff-dotierten Kohlenstoffnanoröhrchen (**1b**) direkt aufgebracht.

Gemäß dieser besonders bevorzugten Weiterentwicklung umfasst die weitere Schicht (**1c**) üblicherweise ein Netz oder Gewebe und/oder ein Füllmaterial. Das Netz oder Gewebe ist üblicherweise aus einem Material, das gemäß obiger Definition chemisch stabil ist. Bevorzugt ist ein Gewebe aus Kohlenstoff. Besonders bevorzugt aus graphitischem Kohlenstoff. Das Füllmaterial umfasst üblicherweise einen Binder, wie er auch in der erfindungsgemäßen Schicht (**1b**) verwendet wird, sowie gegebenenfalls Kohlenstoffnanoröhrchen. Bevorzugt umfasst das Füllmaterial einen Binder, wie er auch in der erfindungsgemäßen Schicht (**1b**) verwendet wird und Kohlenstoffnanoröhrchen. Besonders bevorzugte Kohlenstoffnanoröhrchen sind in der weiteren Schicht (**1c**) Stickstoff-dotierte Kohlenstoffnanoröhrchen (**NCNT**).

Die erfindungsgemäßen Gasdiffusionselektroden (auch Saustoffverzehrkathoden genannt) zeichnen sich durch niedrige Materialkosten und hohe Selektivität (keine Bildung von Wasserstoff bei hohen Stromdichten) aus. Zusätzlich entfallen mögliche Probleme durch Auflösung von Edelmetallen oder Edelmetallverbindungen durch das korrosive Medium (Chlorwasserstoff und/oder Chlor).

Die erfindungsgemäße elektrochemische Zelle umfassend Stickstoff-dotierte Kohlenstoffnanoröhrchen (**NCNT**), kann zur Chlorwasserstoffelektrolyse verwendet werden.

Bei einer Verwendung in der Chlorwasserstoffelektrolyse wird die Vorrichtung üblicherweise mit wässriger Chlorwasserstofflösung einer Konzentration von 0,5 mol/L bis 10 mol/L, bevorzugt von 3 mol/L bis 6 mol/L betrieben. Der Betrieb wird bei einer Temperatur von 0-200°C, bevorzugt 20-120 °C und ganz bevorzugt 40-90 °C durchgeführt. Die Chlorwasserstoff-Elektrolyse kann jedoch auch in der Gasphase durchgeführt werden, d.h. die Zufuhr von Chlorwasserstoff erfolgt im gasförmigen Zustand mit oder ohne Wasser.

Im Folgenden wird die erfindungsgemäße Vorrichtung und Verfahren in dieser Vorrichtung durch Abbildungen und Beispiele näher illustriert, wobei die Abbildungen und Beispiele jedoch nicht als Einschränkung des Erfindungsgedankens zu verstehen sind.

### Beschreibung der Figuren:

In Fig. 1 wird eine erfindungsgemäße elektrochemische Zelle abgebildet.
In Fig. 2 wird eine bevorzugte Weiterentwicklung der erfindungsgemäßen elektrochemischen Zelle abgebildet.
In Fig. 3 wird eine besonders bevorzugte Weiterentwicklung der erfindungsgemäßen elektrochemischen Zelle abgebildet.
In Fig. 4 wird die Zellspannung (U) als Funktion der Stromdichte (A) bei der Chlorherstellung aus Chlorwasserstoff in der erfindungsgemäßen Zelle (vgl. Fig. 3) unter Verwendung von Stickstoffdotierten Kohlenstoffnanoröhrchen in verschiedenen Beladungen (14,7 und 9,8 g NCNT pro m² Kathodenoberfläche) in der vollständig edelmetallfreien Schicht 1b dargestellt.
Fig. 5 zeigt eine Messanordnung, wie sie im Zuge des Beispiels 4 für die erfindungsgemäße HCl-Elektrolyse verwendet wurde. Diese Messanordnung umfasst eine erfindungsgemäße elektrochemische Zelle mit einer Kathode (**1**), einer Anode (**2**) und den zugehörigen Elektrodenräumen (**A**, **B**), die durch eine ionenleitende Membran (**M**) von einander getrennt sind. Die Kathode (**1**) und die Anode (**2**) sind elektrisch leitend mit einer Stromversorgung (**S**) verbunden, die eine Stromquelle (**I**) und eine Spannungsquelle mit Anzeige (**U**) in paralleler Schaltung umfasst.

Dem Elektrodenraum (**A**) enthaltend die Kathode (**1**) wird über einer Zuleitung (**3**) Sauerstoff (**O₂**) zugeführt, der über eine Gasabsorbiervorrichtung (**Gₒ**) gereinigt oder mit Wasser gesättigt werden kann.

Ebenfalls an den Elektrodenraum (**A**) angeschlossen ist eine Ableitung (**3**') für das Produkt der elektrochemischen Reduktion von Sauerstoff an der Kathode (**1**), sowie für überschüssiges Wasser, das in Form eines Gas-/Flüssigkeitsgemisches umfassend Wasser(-dampf) und Sauerstoff, sowie gegebenenfalls Wasserstoff, einem Kondensator (**K**) zugeführt wird. Zur Kontrolle von eventuell gebildetem Wasserstoff, ist über dem Kondensator (**K**) in einer Sicherheitsableitung für solchen Wasserstoff (**H₂**) eine Wasserstoffmessvorrichtung (**C_{H}**) installiert, die während der Versuche kontrolliert wird und wobei in Abhängigkeit des angezeigten Messwertes der Strom und/oder die Spannung der Stromversorgung (**S**) angepasst werden kann. Aus dem Kondensator wird eine Flüssigkeit, umfassend Wasser (**H₂O**), abgezogen.

Dem Elektrodenraum (**B**) enthaltend die Anode (**2**) wird über eine Zuleitung (**4**), durch eine Heizvorrichtung (**H**) Salzsäure zugeführt, die entweder aus einem Vorlagebehälter (**HCl**) mittels einer Dosierpumpe (**P₂**) und/oder über einen Kreislaufstrom (**4a**), der durch eine Abzweigung eines Teilstroms aus der Ableitung (**4**') des Elektrodenraums (**B**) mittels einer Kreislaufpumpe (**P₁**) erzeugt wird, stammt. Der Kreislaufstrom (**4a**) kann zusätzlich über einen Beipassstrom (**4a**') durch geeignete Einstellung eines Stellventils (**V**) angepasst werden. An der vorgenannten Abzweigung entsteht ein weiterer Teilstrom (**4b**), der im Wesentlichen Chlor und gegebenenfalls Chlorwasserstoff umfasst und der einer Gasabsorbiereinheit (**G**), enthaltend eine erste und eine zweite Gasabsorbiervorrichtung (**G₁**, **G₂**), zugeführt wird. Aus der zweiten Gasabsorbiervorrichtung (**G₂**) der Gasabsorbiereinheit (**G**) wird gasförmiges Chlor (**Cl₂**) und eine niedrig konzentrierte Salzsäure in Wasser (**HCl'**) entnommen.

### Beispiele:

### Beispiel 1: Erfindungsgemäße elektrochemische Zelle

In Fig. 1 wird eine erfindungsgemäße elektrochemische Zelle abgebildet. Sie besteht aus einer Kathode (**1**) und einer Anode (**2**), die elektrisch leitend über eine Strom und Spannungsversorgung (**S**) mit einander verbunden sind. Die Elektrodenräume (**A** und **B**) werden durch eine Membran (**M**) (Nafion®) getrennt. Im Kathodenraum **A** befindet sich eine wässrige Salzsäurelösung mit 2 Gew.-% HCl, die permanent mit O₂ gesättigt wird, während sich im Anodenraum (**B**) eine wässrige Chlorwasserstofflösung mit 20 Gew.-% HCl befindet.

Um den Kern (**1a**) aus Kupfer der Kathode (**1**) befindet sich eine Schicht (**1b**) aus einer Mischung aus 1 g Nafion® pro 4 g Stickstoff-dotierten Kohlenstoffnanoröhrchen (NCNT) bei einer gesamten Beladung von 9,8 g/m² der NCNT. Die Schicht wird hergestellt durch Sprühen und Trocknen einer 5 %igen Lösung von Nafion® in Isopropanol, in der NCNT despergiert sind. Zuletzt wird eine NCNT freie Lösung von Nafion® in Isopropanol aufgesprüht und getrocknet. Hiebei entsteht eine Beladung von 8.0 g/m² Nafion®. Die Stickstoff-dotierten Kohlenstoffnanoröhrchen haben einen Stickstoffanteil von 4,28 Gew.-%. Die Stickstoff-dotierten Kohlenstoffnanoröhrchen sind entsprechend dem Textbeispiel 5 der nachveröffentlichten deutschen Patentanmeldung DE 10 2007 062 421 hergestellt. Die Anode (**2**) besteht aus porösem Graphit.

### Beispiel 2: Weiterentwicklung der elektrochemischen Zelle

In Fig. 2 wird gemäß einer bevorzugten Weiterentwicklung der Erfindung die Membran (**M**) (Nafion®), direkt auf die Schicht (**1b**) der Kathode aufgebracht. Die Schicht (**1b**) umfasst als Binder Nafion® und einen Anteil von Stickstoff-dotierten Kohlenstoffnanoröhrchen. Die Stickstoff-dotierten Kohlenstoffnanoröhrchen haben einen Stickstoffanteil von 4,28 Gew.-%. Der Kathodenraum (**A**) ist offen gegenüber der Umgebung und demzufolge mit Raumluft gefüllt. Alle Weiteren Eigenschaften der Vorrichtung gemäß Fig. 2 in diesem Beispiel entsprechen jenen des Beispiel 1, wie bereits anhand von Fig. 1 dargestellt wurde.

### Beispiel 3: Bevorzugte Weiterentwicklung der elektrochemischen Zelle

In Fig. 3 ist eine nach Beispiel 2 aufgebaute Kathode dargestellt, die um eine weitere Schicht (**1c**) (Gasdiffusionsschicht) erweitert wurde. Es wurden zwei Kathoden mit unterschiedlicher **NCNT** Beladung 9,8 g/m² bzw. 14,7 g/m² verwendet. Die weitere Schicht besteht aus einem Gewebe aus graphitischem Kohlenstoff (Firma Ballard), auf das beidseitig im Rahmen eines Gravurwalzenbeschichtungsverfahrens mehrfach eine Tinte, bestehend aus Acetylen Schwarz (Shawinigan Black; Fa. CPChem) und PTFE, aufgebracht wurde. Nach jedem Tintenauftrag wurde getrocknet und abschließend wurde die gesamte Schicht (**1c**) bei 340 °C kalziniert. Die Anode (**2**), besteht aus einer mit Ruthenium-Titan-Mischmetalloxid beschichteten Titan-Palladium-Legierung (TiPd0,2) in Form eines Streckmetalls. Der Kathodenraum (**A**) ist ferner so gestaltet, das Gas in den Kathodenrückraum eingeleitet werden kann und am Boden der Zelle das Gas zusammen mit ggf. flüssig anfallenden Reaktionsprodukten abgeführt werden kann.

### Beispiel 4: HCl-Elektrolyse in erfindungsgemäßer Vorrichtung

In Fig. 4 ist die Zellspannung als Funktion der Stromdichte bei der Chlorherstellung aus Chlorwasserstoff in der erfindungsgemäßen Zelle (siehe Fig. 3, Beispiel 3) dargestellt.

Der flüssigkeitsgefüllte Spalt zwischen der Oberfläche der Anode (**2**) und Membran (**M**) betrug 2,5 mm. Die aktive Elektrodenfläche von Anode und Kathode betrug jeweils 100 cm² und die eingesetzte Membran war vom Typ Flemion® 133. Sauerstoff (>99%) wurde in 3-fachem stöchiometrischen Oberschuss (bezogen auf eine Stromdichte von 5 kA/m²) in den Kathodenraum bei einem Druck von 0-10 mbar oberhalb des Umgebungsdrucks geleitet und am Boden zusammen mit dem in der Kathode anfallenden Wasser als sogenanntes Kondensat abgeleitet. Die Reinheit des abgeleiteten gasförmigen Sauerstoffstroms wurde mittels eines Wasserstoffsensors (empfindlich ab Konzentrationen oberhalb von 5 ppm Wasserstoff) kontrolliert. 14%-ige Salzsäure einer technischen Qualität wurde im Anodenraum (**B**) zugeführt. Die Elektrolytlösung im Anodenraum (**B**) wurde mittels einer Kreislaufpumpe umgepumpt und in der Elektrolyse verbrauchte Salzsäure wurde durch Zudosierung von 30-%-iger technischer Salzsäure ergänzt, so dass die Salzsäurekonzentration im Anodenraum konstant bei 14%(+-1%) gehalten wurde. Die Temperatur von Zelle und Elektrolyt wurde konstant bei 60°C gehalten. Das im Anodenraum entstehende Chlor wurde über eine Flüssigkeitssäule auf einen Überdruck von 200 mbar gegenüber dem Kathodenraum eingestellt.

Die Schichten (**1b**) und (**1c**) der Kathode enthalten kein Edelmetall. Während an der Anode (**2**) Chlor gebildet wird, erfolgt an der edelmetallfreien Kathode die Sauerstoffreduktion. Im gesamten Messbereich bis zu Stromdichten von 9 kA/m² Elektrodenfläche wurde kein Wasserstoff im aus der Zelle geleiteten Sauerstoffstrom detektiert. Die Chlorherstellung erfolgte über die Dauer von 4 Betriebstagen bei einer Stromdichte von 5 kA/m² bei einer Zellspannung von 1,57 V, ohne dass ein Anstieg der notwendigen Zellspannung erkennbar war.

## Patentansprüche

1. Vorrichtung zur Elektrolyse von Chlorwasserstoffgas oder Chlorwasserstoff enthaltenden Lösungen, insbesondere zur Salzsäureelektrolyse mit einer HCl-Konzentration im Bereich von 10 bis 25 Gew.-%, mit einem Elektrodenraum (**A**) mit einer Kathode (**1**) und einen weiteren Elektrodenraum (**B**) mit einer Anode (**2**), wobei Elektrodenraum (**A**) und Elektrodenraum (**B**) durch eine ionenleitende Membran (**M**) getrennt sind und die Elektroden (**1** und **2**) elektrisch leitend mit einer Stromversorgung (**S**) verbunden sind, **dadurch gekennzeichnet, dass** die Kathode (**1**) einen elektrisch leitenden Kern (**1a**) aufweist, auf dem eine Schicht (**1b**) mindestens umfassend einen Anteil Stickstoff-dotierter Kohlenstoffnanoröhrchen und mindestens ein perfluoriertes Polymer, sowie gegebenenfalls eine weitere Schicht (**1c**) zwischen Kern (**1a**) und Schicht (**1b**), aufgebracht ist, wobei die Stickstoff-dotierten Kohlenstoffnanoröhrchen funktionelle Gruppen haben, die Stickstoff enthalten.

2. Vorrichtung nach Anspruch 1, **dadurch gekennzeichnet, dass** Elektrodenraum (**A**) mit einer Zuleitung (**3**) für eine wässrige und Sauerstoffgas enthaltende Elektrolytlösung oder für Luft oder Sauerstoff enthaltende Gase versehen ist.

3. Vorrichtung nach Anspruch 1 oder 2, **dadurch gekennzeichnet, dass** der Elektrodenraum (**B**) mit einer Zuleitung (**4**) für Salzsäure oder Chlorwasserstoff enthaltendes Gas versehen ist.

4. Vorrichtung nach einem der vorherigen Ansprüche, **dadurch gekennzeichnet, dass** die mit Stickstoff enthaltenden Gruppen dotierten Kohlenstoffnanoröhrchen hergestellt sind nach folgendem Verfahren:
a. Fällen von mindestens einem Metall (**M**) aus einer Lösung eines Metallsalzes (**MS**) des mindestens einen Metalls (**M**) in einem Lösungsmittel (**L**), erhaltend eine Metalle (**M**) enthaltende Feststoff-Suspension (**S**),
b. Abtrennen und gegebenenfalls Nachbehandeln des Feststoffes (**F**) aus der Suspension (**S**), erhaltend einen Metallkatalysator (**K**),
c. Einleiten des Metallkatalysators (**K**) in eine Wirbelschicht,
d. Reaktion mindestens einer Stickstoff enthaltenden Kohlenstoffverbindung als Edukt (**E1**), oder von mindestens zwei Edukten (**E2**, **E2**'), wobei mindestens ein Edukt eine Kohlenstoffverbindung umfasst und mindestens ein Edukt eine Stickstoffverbindung umfasst, in der Wirbelschicht an dem Metallkatalysator (**K**), bei erhöhter Temperatur, insbesondere mindestens 300°C, in Gegenwart von Wasserstoffgas oder Wasserstoff enthaltenden Verbindungen unter Bildung von Stickstoff-dotierte Kohlenstoffnanoröhrchen (**NCNT**),
e. Austrag der Stickstoff-dotierten Kohlenstoffnanoröhrchen (**NCNT**) aus der Wirbelschicht.

5. Vorrichtung nach Anspruch 4, **dadurch gekennzeichnet, dass** der Katalysator auf Mangan, Cobalt, Al₂O₃ und MgO basiert, wobei Mn in einem Massenanteil von 2 bis 65 % vorliegt und Co in einem Massenanteil von 2 bis 80 % vorliegt, Al₂O₃ in einem Massenanteil von 5 bis 75 % vorliegt und MgO in einem Massenanteil von 5 bis 70 % vorliegt.

6. Vorrichtung nach einem der vorherigen Ansprüche, **dadurch gekennzeichnet, dass** der Kern (**1a**) der Kathode (**1**) in Form eines elektrisch leitenden Netzes, Gitters, Vlieses oder Gewebes vorliegt.

7. Vorrichtung nach einem der vorherigen Ansprüche, **dadurch gekennzeichnet, dass** die Kathode (**1**) mit einem Stromverteiler elektrisch verbunden ist, der aus einem oder mehreren Materialien ausgewählt aus der Liste bestehend aus Kupfer, Graphit, Titan, edelmetall-enhaltenden Titanlegierung, insbesondere TiPd, und den Ni Legierungen Hastelloy® und Incolloy® aufgebaut ist.

8. Vorrichtung nach einem der vorherigen Ansprüche, **dadurch gekennzeichnet, dass** die Schicht (**1b**) einen Anteil von mindestens 10 Gew.-% Stickstoff-dotierten Kohlenstoffnanoröhrchen umfasst., bevorzugt mindestens 20 Gew.-% besonders bevorzugt mindestens 40 Gew.-%, ganz besonders bevorzugt mindestens 60 Gew.-%.

9. Vorrichtung nach einem der vorherigen Ansprüche, **dadurch gekennzeichnet, dass** die Stickstoff-dotierten Kohlenstoffnanoröhrchen einen Anteil Stickstoff von mindestens 1 Gew.-% enthalten, bevorzugt mindestens 3 Gew.-%, besonders bevorzugt mindestens 5 Gew.-% aufweisen.

10. Vorrichtung nach einem der vorherigen Ansprüche, **dadurch gekennzeichnet, dass** die Schichtdicke der Schicht (**1b**) höchstens 200 µm, bevorzugt 1 µm bis 150 µm, besonders bevorzugt 10 µm bis 100 µm beträgt.

11. Vorrichtung nach einem der vorherigen Ansprüche, **dadurch gekennzeichnet dass** die ionenleitende Membran (**M**) eine Polymermembran ist.

12. Vorrichtung nach einem der vorherigen Ansprüche, **dadurch gekennzeichnet, dass** die ionenleitende Membran (**M**) und die Schicht (**1b**) der Elektrode **1** direkten Kontakt haben.

13. Vorrichtung nach einem der vorgehenden Ansprüche, **dadurch gekennzeichnet, dass** sich zwischen Kern (**1a**) und Schicht (**1b**) eine weitere Schicht (**1c**) befindet.

14. Vorrichtung nach Anspruch 13, **dadurch gekennzeichnet, dass** die weitere Schicht (**1c**) mindestens ein elektrisch leitfähiges Material, insbesondere Graphit, und ein hydrophobes Material, insbesondere PTFE umfasst.

15. Verfahren zur Chlorwasserstoff-Elektrolyse durchgeführt in einer Vorrichtung nach einem der Ansprüche 1 bis 14.

## Claims

1. Apparatus for the electrolysis of hydrogen chloride gas or solutions containing hydrogen chloride, in particular for the electrolysis of hydrochloric acid having an HCl concentration in the range from 10 to 25% by weight, having an electrode chamber (**A**) having a cathode (**1**) and a further electrode chamber (**B**) having an anode (**2**), with electrode chamber (**A**) and electrode chamber (**B**) being separated by an ion-conducting membrane (**M**) and the electrodes (**1** and **2**) being electrically conductively connected to a power supply (**S**), **characterized in that** the cathode (**1**) has an electrically conductive core (**1a**) on which a layer (**1b**) at least comprising a proportion of nitrogen-doped carbon nanotubes and at least one perfluorinated polymer, and, if appropriate, a further layer (**1c**) between core (**1a**) and layer (**1b**) has been applied, with the nitrogen-doped carbon nanotubes having functional groups containing nitrogen.

2. Apparatus according to Claim 1, **characterized in that** electrode chamber (**A**) is provided with a feed line (**3**) for an aqueous electrolyte solution containing oxygen gas or for air or oxygen-containing gases.

3. Apparatus according to Claim 1 or 2, **characterized in that** the electrode chamber (**B**) is provided with a feed line (**4**) for hydrochloric acid or a gas containing hydrogen chloride.

4. Apparatus according to any of the preceding claims, **characterized in that** the carbon nanotubes doped with nitrogen-containing groups are produced by the following process:
a. precipitation of at least one metal (**M**) from a solution of a metal salt (**MS**) of the at least one metal (**M**) in a solvent (**L**) to give a solids suspension (**S**) containing metals (**M**),
b. separation of the solid (**F**) from the suspension (**S**) and if appropriate after-treatment of the solid (**F**) to give a metal catalyst (**K**),
c. introduction of the metal catalyst (**K**) into a fluidized bed,
d. reaction of at least one nitrogen-containing carbon compound as starting material (**E1**), or of at least two starting materials (**E2**, **E2'**), where at least one starting material comprises a carbon compound and at least one starting material comprises a nitrogen compound, in the fluidized bed over the metal catalyst (**K**) at elevated temperature, in particular at least 300°C, in the presence of hydrogen gas or hydrogen-containing compounds to form nitrogen-doped carbon nanotubes (**NCNTs**),
e. discharge of the nitrogen-doped carbon nanotubes (**NCNTs**) from the fluidized bed.

5. Apparatus according to Claim 4, **characterized in that** the catalyst is based on manganese, cobalt, Al₂O₃ and MgO, where Mn is present in a proportion by mass of from 2 to 65% and Co is present in a proportion by mass of from 2 to 80%, Al₂O₃ is present in a proportion by mass of from 5 to 75% and MgO is present in a proportion by mass of from 5 to 70%.

6. Apparatus according to any of the preceding claims, **characterized in that** the core (**1a**) of the cathode (**1**) is present in the form of an electrically conductive gauze, mesh, nonwoven fabric or woven fabric.

7. Apparatus according to any of the preceding claims, **characterized in that** the cathode (**1**) is electrically connected to a current distributor made up of one or more materials selected from the list consisting of copper, graphite, titanium, titanium alloy containing noble metal, in particular TiPd, and the Ni alloys Hastelloy® and Incolloy®.

8. Apparatus according to any of the preceding claims, **characterized in that** the layer (**1b**) comprises a proportion of at least 10% by weight of nitrogen-doped carbon nanotubes, preferably at least 20% by weight, particularly preferably at least 40% by weight, very particularly preferably at least 60% by weight.

9. Apparatus according to any of the preceding claims, **characterized in that** the nitrogen-doped carbon nanotubes have a proportion of nitrogen of at least 1% by weight, preferably at least 3% by weight, particularly preferably at least 5% by weight.

10. Apparatus according to any of the preceding claims, **characterized in that** the thickness of the layer (**1b**) is not more than 200 µm, preferably from 1 µm to 150 µm, particularly preferably from 10 µm to 100 µm.

11. Apparatus according to any of the preceding claims, **characterized in that** the ion-conducting membrane (**M**) is a polymer membrane.

12. Apparatus according to any of the preceding claims, **characterized in that** the ion-conducting membrane **M** and the layer (**1b**) of the electrode **1** are in direct contact.

13. Apparatus according to any of the preceding claims, **characterized in that** a further layer (**1c**) is present between the core (**1a**) and the layer (**1b**).

14. Apparatus according to Claim 13, **characterized in that** the further layer (**1c**) comprises at least one electrically conductive material, in particular graphite, and a hydrophobic material, in particular PTFE.

15. Process for the electrolysis of hydrogen chloride carried out in an apparatus according to any of Claims 1 to 14.

## Revendications

1. Dispositif pour l'électrolyse de chlorure d'hydrogène gazeux ou de solutions contenant du chlorure d'hydrogène, notamment pour l'électrolyse d'acide chlorhydrique ayant une concentration d'HCl dans la plage allant de 10 à 25 % en poids, comprenant une chambre d'électrode (A) munie d'une cathode (1) et une autre chambre d'électrode (B) munie d'une anode (2), la chambre d'électrode (A) et la chambre d'électrode (B) étant séparées par une membrane conductrice d'ions (M), et les électrodes (1 et 2) étant reliées de manière électriquement conductrice avec une alimentation de courant (S), **caractérisé en ce que** la cathode (1) comprend un noyau électriquement conducteur (1a) sur lequel une couche (1b) comprenant au moins une proportion de nanotubes de carbone dopés à l'azote et au moins un polymère perfluoré est appliquée, ainsi qu'éventuellement une couche (1c) supplémentaire entre le noyau (1a) et la couche (1b), les nanotubes de carbone dopés à l'azote comprenant des groupes fonctionnels qui contiennent de l'azote.

2. Dispositif selon la revendication 1, **caractérisé en ce que** la chambre d'électrode (A) est munie d'une conduite d'alimentation (3) pour une solution d'électrolyte aqueuse et contenant de l'oxygène gazeux ou pour de l'air ou des gaz contenant de l'oxygène.

3. Dispositif selon la revendication 1 ou 2, **caractérisé en ce que** la chambre d'électrode (B) est munie d'une conduite d'alimentation (4) pour de l'acide chlorhydrique ou un gaz contenant du chlorure d'hydrogène.

4. Dispositif selon l'une quelconque des revendications précédentes, **caractérisé en ce que** les nanotubes de carbone dopés avec des groupes contenant de l'azote sont fabriqués par le procédé suivant :
a. la précipitation d'au moins un métal (M) à partir d'une solution d'un sel métallique (MS) dudit au moins un métal (M) dans un solvant (L), pour obtenir une suspension de solides (S) contenant des métaux (M),
b. la séparation et éventuellement le post-traitement des solides (F) à partir de la suspension (S), pour obtenir un catalyseur métallique (K),
c. l'introduction du catalyseur métallique (K) dans un lit fluidisé,
d. la réaction d'au moins un composé de carbone contenant de l'azote en tant que réactif (E1) ou d'au moins deux réactifs (E2, E2'), au moins un réactif comprenant un composé de carbone et au moins un réactif comprenant un composé d'azote, dans le lit fluidisé sur le catalyseur métallique (K), à température élevée, notamment au moins 300 °C, en présence d'hydrogène gazeux ou de composés contenant de l'hydrogène, avec formation de nanotubes de carbone dopés à l'azote (NCNT),
e. le déchargement des nanotubes de carbone dopés à l'azote (NCNT) du lit fluidisé.

5. Dispositif selon la revendication 4, **caractérisé en ce que** le catalyseur est à base de manganèse, de cobalt, d'Al₂O₃ et de MgO, Mn étant présent en une proportion en masse de 2 à 65 % et Co étant présent en une proportion en masse de 2 à 80 %, Al₂O₃ étant présent en une proportion en masse de 5 à 75 % et MgO étant présent en une proportion en masse de 5 à 70 %.

6. Dispositif selon l'une quelconque des revendications précédentes, **caractérisé en ce que** le noyau (1a) de la cathode (1) se présente sous la forme d'un filet, d'une grille, d'un non-tissé ou d'un tissu électriquement conducteur.

7. Dispositif selon l'une quelconque des revendications précédentes, **caractérisé en ce que** la cathode (1) est reliée électriquement avec un distributeur de courant, qui est formé par un ou plusieurs matériaux choisis dans la liste constituée par le cuivre, le graphite, le titane, un alliage de titane contenant un métal noble, notamment TiPd, et les alliages de Ni Hastelloy® et Incolloy®.

8. Dispositif selon l'une quelconque des revendications précédentes, **caractérisé en ce que** la couche (1b) comprend une proportion d'au moins 10 % en poids de nanotubes de carbone dopés à l'azote, de préférence au moins 20 % en poids, de manière particulièrement préférée au moins 40 % en poids, de manière tout particulièrement préférée au moins 60 % en poids.

9. Dispositif selon l'une quelconque des revendications précédentes, **caractérisé en ce que** les nanotubes de carbone dopés à l'azote comprennent une proportion d'azote d'au moins 1 % en poids, de préférence d'au moins 3 % en poids, de manière particulièrement préférée d'au moins 5 % en poids.

10. Dispositif selon l'une quelconque des revendications précédentes, **caractérisé en ce que** l'épaisseur de couche de la couche (1b) est d'au plus 200 µm, de préférence de 1 µm à 150 µm, de manière particulièrement préférée de 10 µm à 100 µm.

11. Dispositif selon l'une quelconque des revendications précédentes, **caractérisé en ce que** la membrane conductrice d'ions (M) est une membrane polymère.

12. Dispositif selon l'une quelconque des revendications précédentes, **caractérisé en ce que** la membrane conductrice d'ions (M) et la couche (1b) de l'électrode (1) sont en contact direct.

13. Dispositif selon l'une quelconque des revendications précédentes, **caractérisé en ce qu'**une couche (1c) supplémentaire se trouve entre le noyau (1a) et la couche (1b).

14. Dispositif selon la revendication 13, **caractérisé en ce que** la couche (1c) supplémentaire comprend au moins un matériau électriquement conducteur, notamment du graphite, et un matériau hydrophobe, notamment du PTFE.

15. Procédé d'électrolyse de chlorure d'hydrogène, réalisé dans un dispositif selon l'une quelconque des revendications 1 à 14.
